# EUROPÄISCHE PATENTSCHRIFT

(11) **EP 0 074 923 B1**
(45) Veröffentlichungstag und Bekanntmachung des Hinweises auf die Patenterteilung: **06.11.1985**
(21) Anmeldenummer: 82810370.5
(22) Anmeldetag: 06.09.1982
(51) Int. Cl.: D06P 1/62, D06P 1/607, D06P 3/24

(54) **Färbereihilfsmittel und seine Verwendung beim Färben oder Bedrucken von synthetischen Polyamidfasermaterialien**
Dyeing auxiliary and its use in dyeing or printing synthetic polyamide fibrous materials
Adjuvant de teinture et son utilisation dans la teinture ou l'impression de matériaux en fibres de polyamide synthétique

(30) Priorität: 07.09.1981 CH 5752/81
(43) Veröffentlichungstag der Anmeldung: 23.03.1983
(73) Patentinhaber: CIBA-GEIGY AG, 4002 Basel (CH)
(72) Erfinder: Abel, Heinz, CH-4153 Reinach (CH)

## Beschreibung

Die vorliegende Erfindung betrifft ein neues Färbereihilfsmittel sowie seine Verwendung beim Färben oder Bedrucken von synthetischen Polyamidfasermaterialien, vorzugsweise mit ausgeprägt dreidimensionalem Charakter (Pol- und Flormaterialien) und insbesondere Teppichen, mit anionischen Farbstoffen.

Aus der DE-A-2 633 615 ist ein Verfahren zum Färben von synthetischen Polyamidfasermaterialien mit metallfreien Säurefarbstoffen bekannt, bei dem Färbeflotten verwendet werden, welche kationaktive Verbindungen aus Anlagerungsprodukten von Ethylenoxid und/oder Propylenoxid an langkettige Fettamine in Kombination mit Alkylsulfonaten z.B. Tetradecylsulfonat oder Alkylarylsulfonaten, wie, z.B. Dodecylbenzolsulfonat oder Dibutylnaphthalinsulfonat enthalten. Gemäss diesem Verfahren wird die Temperatur des Färbebades im Verlauf von etwa 30 Minuten auf annähernd 100°C gesteigert und dann das Färbebad so lange auf dieser Temperatur gelassen, bis es weitgehend erschöpft ist. Des weiteren wird in der DE-A-1 919 120 ein Verfahren zum gleichmässigen, streifenfreien Färben von synthetischem Polyamidfasermaterial beschrieben, bei dem das Fasermaterial vor dem Färben mit einer Flotte, welche sulfonierte Alkyldiphenyletherverbinqungen mit 8 bis 18 C-Atomen im Alkylrest im Gemisch mit einer kationaktiven, gegebenenfalls quaternierten Verbindung auf Basis von oxyethylierten Fettaminen enthält, deren Polyglykolätherkette auch 1-2 Äquivalente Styroloxid enthalten kann, behandelt und nach der Vorbehandlung gelösten Farbstoff bei einer Temperatur von 30 bis 100°C zusetzt und die Färbung bei Kochtemperatur oder bei Temperatur über 100°C unter Druck durchführt.

Aufgabe der Erfindung ist die Bereitstellung eines Färbereihilfsmittels, welches beim Färben von synthetischen Polyamidfasermaterialien, insbesondere Teppichen, bei einer Temperatur von 50 bis 85°C gleichzeitig als Egalisiermittel wirkt und die Erschöpfung des Färbebades fördert.

Es wurde nun überraschenderweise ein neues Färbereihilfsmittel gefunden, welches nicht nur die angeführten Bedingungen erfüllt, sondern auch für ein gleichmässiges Eindringen des Farbstoffes in das Fasermaterial und für eine erhöhte Migration des Farbstoffes sorgt, so dass eine Verbesserung der Egalität der Färbungen samt der erwünschten Baderschöpfung erreicht wird.

Gegenstand der vorliegenden Erfindung ist demnach ein neues Hilfsmittelgemisch, welches dadurch gekennzeichnet ist, dass es mindestens
(A) ein Alkylsulfonat, Alkylbenzolsulfonat oder Alkylnaphthalinsulfonat, dessen geradkettige oder verzweigte Alkylkette 3 bis 22 Kohlenstoffatome aufweist, und
(B) eine quaternäre Ammoniumverbindung, welche mindestens ein basisches Stickstoffatom aufweist, an welches mindestens eine Polyglykolätherkette und mindestens ein aliphatischer Rest mit 10 bis 22 Kohlenstoffatomen gebunden sind, wobei die Polyglykolätherkette mindestens eine Gruppierung der Formel aufweist, worin von Y, und Y₂ eines Wasserstoff und das andere den Phenylrest darstellt, enthält.

Neben den Komponenten (A) und (B) kann das erfindungsgemässe Hilfsmittelgemisch noch zusätzlich

### (C) ein Siloxan-Oxyalkylen-Copolymerisat und/oder

### (D) ein polares Lösungsmittel enthalten.

Die Komponenten (A), (B), (C) und (D) können als Einzelverbindungen oder als Gemische untereinander vorhanden sein. Bevorzugte Hilfsmittelgemische bestehen aus allen angegebenen Komponenten (A), (B), (C) und (D).

Die als Komponente (A) in Betracht kommenden anionaktiven Sulfonate sind an sich bekannt und entsprechen vorwiegend der Formel worin
R einen geradkettigen oder verzweigten Alkylrest mit 3 bis 22, vorzugsweise 8 bis 22 Kohlenstoffatomen,
Q einen Phenylen- oder Naphthylenrest,
M Wasserstoff oder ein salzbildendes Kation, und
n 1 oder 2

### bedeuten.

Beispiele für den Alkylrest R sind Isopropyl, Butyl, Amyl, Octyl, Decyl, Dodecyl, Myristyl, Hexadecyl, Heptadecyl, Octadecyl, Arachidyl oder Behenyl. Q bedeutet vorzugsweise einen Phenylenrest, der gegebenenfalls durch Methyl, Ethyl, Isopropyl oder Butyl weitersubstituiert sein kann.

Als salzbildendes Kation bedeutet M beispielsweise Alkalimetall, z.B. Natrium oder Kalium; Erdalkalimetall wie Calcium oder Magnesium, ferner Ammonium oder eine Ammoniumgruppe, die sich z.B. von aliphatischen Aminen wie Di- und Triäthylamin oder Mono-, Di- und Triäthanolamin oder heterocyclischen Aminen, wie Piperidin, Morpholin oder Pyridin ableitet.

Bevorzugte anionaktive Sulfonate sind Verbindungen der Formel worin
R' einen Alkylrest mit 10 bis 16 Kohlenstoffatomen bedeutet und
M die oben angegebene Bedeutung hat, und insbesondere Natrium, Kalium oder Ammonium darstellt. Typische Vertreter der erfindungsgemäss als Komponenten (A) zur Anwendung gelangender Sulfonate sind

Dodecylsulfonsäure, Tetradecylsulfonsäure, Octadecylsulfonsäure, Eicosylsulfonsäure, Paraffinsulfonsäure, Nonylbenzolsulfonsäure, Dodecylbenzolsulfonsäure, Diisopropylnaphthalinsulfonsäure und Di-n-butylnaphthalinsulfonsäure, sowie die Salze der genannten Säuren mit Natrium, Kalium, Magnesium, Calcium, Ammoniak, Ethylamin, Propylamin, Diethylamin, Dipropylamin, Diisopropylamin, Monoäthanolamin, Diäthanolamin oder Triäthanolamin.

Die im erfindungsgemässen Hilfsmittelgemisch als Komponente (B) verwendbaren, quaternären Ammoniumverbindungen sind ebenfalls an sich bekannt und können auf an sich bekannte Weise hergestellt werden, z.B. durch Umsetzung entsprechender aliphatischer Amine, deren Alkyl- oder Alkenylrest 10 bis 22 Kohlenstoffatome aufweist, wie Dodecylamin, Hexadecylamin, Heptadecylamin, Octadecylamin, Talgfettamin, Arachidylamin, Behenylamin oder Oleylamin oder Di- oder Triamine, wie Dodecylpropylendiamin, Octadecyläthylendiamin oder Octadecyldiäthylendiamin mit 1 bis 2 Äquivalenten Styroloxid und mit 1 bis 45, vorzugsweise 1 bis 35 Äquivalenten eines Alkylenoxides, z.B. Propylenoxid, vor allem aber Äthylenoxid oder ein Gemisch aus Propylenoxid und Ethylenoxid und durch anschliessende Umsetzung mit üblichen Quaternisierungsmitteln, wie z.B. Methyl-, Ethyl- oder Benzylhalogeniden, Diäthylsulfat oder vor allem Dimethylsulfat, Halogenhydrinen oder Halogencarbonsäureamiden, wie z.B. Chloracetamid.

Bevorzugt werden quaternäre Ammoniumverbindungen der Formel worin
R, Alkyl oder Alkenyl jeweils mit 10 bis 22 Kohlenstoffatomen,
R₂ Alkyl mit 1 bis 4 Kohlenstoffatomen, Hydroxyalkyl mit 2 bis 4 Kohlenstoffatomen, Carbamoylmethyl oder Benzyl, vorzugsweise Methyl,
von Y, und Y₂ eines Wasserstoff und das andere Phenyl,
von X, und X₂ eines Wasserstoff oder Methyl und das andere Wasserstoff,
An⊖ das Anion einer anorganischen oder organischen Säure, insbesondere einer starken Mineralsäure oder einer organischen Sulfonsäure, wie z.B. das Chlorid-, Bromid-, Sulfat-, Benzolsulfonat-, p-Toluolsulfonat-, Methansulfonat- oder Äthansulfonation,
m 0 oder 1 und p und s ganze Zahlen bedeuten, wobei die Summe von p + s 2 bis 40, vorzugsweise 2 bis 25 beträgt.

In der Formel (4) bedeutet Rᵢ vorzugsweise Alkyl oder Alkenyl mit 12 bis 18 Kohlenstoffatomen, besonders Octadecyl oder Octadecenyl, X, und X₂ sind vorzugsweise Wasserstoff. Die Summe von p + s ist vorzugsweise 5 bis 20. m ist vorzugsweise 0.

Als besonders interessante Komponenten (B) haben sich quaternäre Ammoniumverbindungen der Formeln

### erwiesen.

Die Mengen, in denen die Komponente (B) allein oder als Gemisch im Hilfsmittelgemisch vorhanden ist, bewegen sich vorteilhafterweise von 2 bis 30 Gewichtsprozent, vorzugsweise von 2 bis 20 und besonders von 2 bis 8 Gewichtsprozent, bezogen auf die gesamte Hilfsmittelmischung.

Bevorzugte erfindungsgemässe Hilfsmittelgemische enthalten mindestens folgende Komponenten:
(Aa) Dodecylbenzolsulfonsäure und
(Bb) eine quaternäre Ammoniumverbindung der Formel worin
R₃ Octadecyl oder Octadecenyl und
An₁⊖ das Chlorid-, Bromid-, Methansulfonat- oder Ethansulfonation bedeuten und
die Summe von pᵢ +sᵢ 15 bis 25 beträgt.

Ausser den Komponenten (A) und (B) kann das neue Färbereihilfsmittel zusätzlich als Komponente (C) ein Siloxan-Oxyalkylen-Copolymerisat enthalten. Die Komponente (C) wirkt insbesondere als Schaumdämpfungsmittel.

Als fakultative Komponente (C) können handelsübliche, oberflächenaktive, hydrophile Addukte aus einem Organopolysiloxan und Ethylen- und/oder Propylenoxid in Betracht kommen.

Die Organopolysiloxane, als Ausgangsprodukt für derartige Addukte, entsprechen grundsätzlich handelsüblichen Silkonölen, welche in der deutschen Auslegeschrift 2 031 827 beschrieben sind. Unter diesen Silokonölen stehen Polydimethylsiloxane im Vordergrund des Interesses. Die als fakultative Komponente (C) in Frage kommenden Siloxanoxyalkylen-Copolymere können beispielsweise aus halogensubstituierten Organopolysiloxanen, insbesondere Polydimethylsiloxanen und Alkalimetallsalzen von Polyoxyalkylen, z.B. Polyethylen-und/oder Polypropylenglykolen hergestellt werden.

Bei diesen Siloxanoxyalkylen-Copolymeren handelt es sich um Polyäthersiloxane, welche zweckmässigerweise einen Trübungspunkt bei etwa 20 bis 70°C, vorzugsweise 25 bis 50°C aufweisen. Der Glykolgehalt, bestehend aus Oxyäthylengruppen oder Oxyäthylen- und Oxypropylengruppen, ist vorteilhafterweise von 35 bis 85, vorzugsweise 40 bis 75 Gewichtsprozent, bezogen auf das gesamte Gewicht des Polyäthersiloxans.

Eine bevorzugte Ausführungsform der fakultativen Komponente (C) ist demgemäss ein Blockpolymer aus einem Polydimethylsiloxan und Ethylenoxid oder einem Copolymer aus Ethylen- und Propylenoxid, das einen Trübungspunkt bei 20 bis 70°C, insbesondere 25 bis 50°C, aufweist. Solche Blockpolymere bzw. Polyäthersiloxane können durch die wahrscheinliche Formel dargestellt werden, worin q 3 bis 50, zweckmässigerweise 3 bis 25, r, 2 oder 3, r₂ 0 bis 15, t 1 bis 25, x, 3 bis 10 und R₄ Alkyl mit 1 bis 4 Kohlenstoffatomen, vorzugsweise Methyl, sind. Derartige Polyäthersiloxane sind z.B. in der deutschen Auslegeschrift 1 719 238 sowie in den US-Patentschriften 2 834 748, 3 389 160 und 3 505 377 beschrieben.

Weitere Polyäthersiloxane, welche als fakultive Komponente (C) verwendet werden können, entsprechen der wahrscheinlichen Formel worin Rₛ und R₆ je Alkyl mit 1 bis 4 Kohlenstoffatomen, vorzugsweise Methyl, a' 1 bis 20, b' 2 bis 20, c' 2 bis 50, d' 1 oder 2, vorzugsweise 1, und m' 2 bis 5 bedeuten und wobei Cₘ,H₂ₘ,O_{d'} vorzugsweise Ethylenoxidgruppen oder Gemische aus Ethylenoxidgruppen und Propylenoxidgruppen sind. Derartige Siloxanverbindungen sind in der deutschen Auslegeschrift 1 795 557 beschrieben.

Als handelsübliche fakultative Komponente (C), die wahrscheinlich der Formel (16) entspricht und einen Trübungspunkt von 32°C aufweist, eignet sich z.B. SILICONSURFACTANT L 5460 (Handelsmarke, UNIONCARBIDE). Dieses Silikonprodukt wird vorzugsweise in Kombination mit Propylenglykol eingesetzt.

Zusätzlich können die erfindungsgemässen Hilfsmittel als polares Lösungsmittel (D) Wasser oder ein mit Wasser mischbares organisches Lösungsmittel enthalten. Ein solcher Zusatz dient dazu, die Löslichkeit der Präparation bei der Anwendung zu verbessern. Beispiele von mit Wasser mischbaren organischen Lösungsmitteln sind aliphatische Cᵢ-C₄-Alkohole wie Methanol, Ethanol, die Propanole oder Isobutanol; Alkylenglykole wie Ethylenglykol oder Propylenglykol; Monoalkylether von Glykolen wie Ethylenglykolmonomethyl-, -ethyl- oder -butylether und Diethylenglykolmonomethyl- oder -ethylether; Ketone wie Aceton, Methylethylketon, Cyclohexanon, Diacetonalkohol; Ether und Acetate wie Diisopropylether, Diphenyloxid, Dioxan, Tetrahydrofuran, ferner Tetrahydrofurfurylalkohol, Pyridin, Acetonitril, y-Butyrolacton, N,N-Dimethylformamid, N,N-Dimethylacetamid, Tetramethylharnstoff, Tetramethylensulfon u.a. Auch Mischungen der genannten Lösungsmittel können verwendet werden. Bevorzugt sind Wasser oder Propylenglykol oder vor allem Gemische davon.

Die erfindungsgemässen Hilfsmittelzubereitungen können durch einfaches Verrühren der genannten Komponenten (A), (B) und gegebenenfalls (C) hergestellt werden. Unter Zugabe der Komponente (D), insbesondere Wasser, und gegebenenfalls auch einer Base, z.B. Alkalimetallhydroxide wie Natrium-oder Kaliumhydroxid oder niedere Alkanolamine, wie Monoäthanolamin, Diäthanolamin oder Triäthanolamin, werden sie als homogene, vorzugsweise klare Mischungen erhalten, die bei Raumtemperatur sehr gut lagerstabil sind.

Die erfindungsgemässen Hilfsmittelgemische enthalten mit Vorteil, jeweils bezogen auf das Gemisch,
1 bis 70 Gewichtsprozent der Komponente (A)
2 bis 30 Gewichtsprozent der Komponente (B)
0 bis 5, vorzugsweise 0,5 bis 2 Gewichtsprozent der Komponente (C)
0 bis 70, vorzugsweise 30 bis 60 Gewichtsprozent der Komponente (D)
0 bis 15, vorzugsweise 2 bis 10 Gewichtsprozent einer Base.

Die neuen Formulierungen werden insbesondere als Egalisier- und Retardiermittel beim Färben von synthetischen Polyamidfasermaterialien verwendet. Sie erhöhen die Diffusionsgeschwindigkeit der Farbstoffe in den Fasern und beschleunigen dadurch die Migration der Farbstoffe beim Färben von synthetischen Polyamidfasermaterialien. Sie erlauben somit, bei vollständiger Baderschöpfung eine einwandfreie Egalität und zudem eine Streifenfreiheit des Substrates zu erzielen.

Gegenstand der vorliegenden Erfindung ist demnach auch ein Verfahren zum Färben oder Bedrucken von synthetischen Polyamidfasermaterialien mit anionischen Farbstoffen. Das Verfahren ist dadurch gekennzeichnet, dass man dieses Material in Gegenwart des erfindungsgemässen Färbereihilfsmittels färbt bzw. bedruckt.

Die Einsatzmengen, in denen das erfindungsgemässe Färbereihilfsmittel den Färbebädern zugesetzt wird, bewegen sich zwischen 1 und 10 Gewichtsprozent, vorzugsweise 2 und 5 Gewichtsprozent, bezogen auf das Gewicht des Färbegutes.

Als synthetische Polyamidfasermaterialien, insbesondere Textilmaterialien und vor allem mit ausgeprägt dreidimensionalem Charakter (Pol- und Flormateralien), wie Teppiche, die in Gegenwart des neuen Färbereihilfsmittelgemisches gefärbt werden können, sind z.B. solche aus Adipinsäure und Hexamethylendiamin (Polyamid 6,6), aus _{B}-Caprolactam (Polyamid 6), aus w-Aminoundecansäure (Polyamid 11), aus ω-Aminoönanthsäure (Polyamid 7), aus w-Aminopelargonsäure (Polyamid 8) oder aus Sebazinsäure und Hexamethylendiamin (Polyamid 6,10) zu erwähnten.

Die Polyamidfasermaterialien können auch als Mischgewebe unter sich oder mit anderen Fasern, z.B. Mischungen aus Polyamid/Wolle oder Polyamid/Polyester, verwendet werden.

Das Fasermaterial kann in den verschiedensten Verarbeitungsstadien vorliegen. Beispielsweise kommen in Betracht: Flocke, Kammzug, Gewebe, Gewirke, Vliesstoffe, Garn oder Stückware. Als Stückware seien insbesondere Bodenbeläge wie z.B. Teppiche, oder andere Heimtextilien wie Möbelbezugsstoffe, Vorhänge oder Wandverkleidungen, genannt. Die Färbung von Teppichmaterialien wie Velour- oder Schlingenflorteppichen aus synthetischem Polyamid ist bevorzugt.

Bei der anionischen Farbstoffen handelt es sich beispielsweise um Salze schwermetallhaltiger oder vorzugsweise metallfreier Mono-, Dis- oder Polyazofarbstoffe einschliesslich der Formazanfarbstoffe sowie der Anthrachinon-, Xanthen-, Nitro-, Triphenylmethan-, Naphthochinonimin- und Phthalocyaninfarbstoffe. Der anionische Charakter dieser Farbstoffe kann durch Metallkomplexbildung allein und/oder vorzugsweise durch saure, salzbildende Substituenten, wie Carbonsäuregruppen, Schwefelsäure- und Phosphonsäureestergruppen, Phosphonsäuregruppen oder Sulfonsäuregruppen bedingt sein. Diese Farbstoffe können im Molekül auch sogenannte reaktive Gruppierungen, welche mit dem zu färbenden Material eine kovalente Bindung eingehen, aufweisen. Bevorzugt sind die sogenannten sauren metallfreien Farbstoffe. Letztere enthalten vorzugsweise nur eine einzige Sulfonsäuregruppe.

Von Interesse sind auch die 1 : 1- oder 1 : 2-Metallkomplexfarbstoffe. Die 1 : 1-Metallkomplexfarbstoffe weisen vorzugsweise eine oder zwei Sulfonsäuregruppen auf. Als Metall enthalten sie ein Schwermetallatom wie z.B. Kupfer, Nickel oder insbesondere Chrom.

Die 1 : 2-Metallkomplexfarbstoffe enthalten als Zentralatom ein Schwermetallatom wie z.B. ein Kobaltatom oder insbesondere ein Chromatom. Mit dem Zentralatom sind zwei komplexbildende Komponenten verbunden, von denen mindestens eine ein Farbstoffmolekül ist, vorzugsweise jedoch beide Farbstoffmoleküle sind. Dabei können die beiden an der Komplexbildung beteiligten Farbstoffmoleküle gleich oder voneinander verschieden sein. Die 1 : 2-Metallkomplexfarbstoffe können z.B. zwei Azomethinmoleküle, einen Disazofarbstoff und einen Monoazofarbstoff oder vorzugsweise zwei Monoazofarbstoffmoleküle enthalten. Die Azofarbstoffmoleküle können wasserlöslichmachende Gruppen aufweisen wie z.B. Säureamid-, Alkylsulfonyl- oder die obengenannten sauren Gruppen. Bevorzugt sind 1 : 2-Kobalt- oder 1 : 2-Chromkomplexe von Monoazofarbstoffen, die Säureamid-, Alkylsulfonyl- oder insgesamt eine einzige Sulfonsäuregruppe aufweisen.

Es können auch Mischungen der anionischen Farbstoffe eingesetzt werden. Besonders bevorzugt sind Farbstoffmischungen von mindestens 2 oder 3 anionischen Farbstoffen zur Herstellung egaler Dichromie- oder Trichromiefärbungen.

Die Menge der der Flotte zugesetzten Farbstoffe richtet sich nach der gewünschten Farbtiefe. Im allgemeinen haben sich Mengen von 0,01 bis 10, insbesondere 0,1 bis 5 g je Liter Flotte bewährt.

Die Färbebäder können Alkalimetallhydroxide, Alkalimetallcarbonate oder -hydrogencarbonate; Mineralsäuren, wie Schwefelsäure oder Phosphorsäure; organische Säuren, zweckmässig niedere, aliphatische Carbonsäuren, wie Ameisen-, Essig- oder Oxalsäure und/oder Salze, wie Ammoniumacetat, Ammoniumsulfat, Dinatriumphosphat, Dikaliumphosphat, Kaliumacetat oder Natriumacetat enthalten. Die Alkalien und Säuren dienen vor allem der Einstellung des pH-Wertes der erfindungsgemäss verwendeten Flotten, der in der Regel am Anfang 8 bis 8,5 und am Schluss 4,5 bis 6 beträgt.

Ferner können die Färbebäder noch die üblichen Elektrolyte, Dispergier-, Antischaum- und Netzmittel enthalten.

Die Färbungen erfolgen mit Vorteil aus wässriger Flotte nach dem Ausziehverfahren. Das Flottenverhältnis kann dementsprechend innerhalb eines weiten Bereiches gewählt werden, z. B. 1 : 3 bis 1 : 100, vorzugswesie 1 : 10 bis 1 : 50. Man färbt zweckmässig bei einer Temperatur im Bereich von 40°C bis zum Siedepunkt. Überraschenderweise kann man die Färbung bei niedrigen Temperaturen in einem Bereich von 50 bis 85°C durchführen.

Vorzugsweise geht man mit dem Textilmaterial in eine Flotte ein, die eine Temperatur von 15 bis 25°C und einen pH-Wert von 7,5 bis 8,5 aufweist. Danach gibt man die Farbstoffe und das erfindungsgemässe Hilfsmittelgemisch zu und behandelt das Material 5 bis 15 Minuten bei 15 bis 25°C. Alsdann steigert man die Temperatur langsam auf 60°C und färbt 30 bis 60 Minuten bei dieser Temperatur. Daraufhin senkt man den pH-Wert des Bades auf 5-6 und färbt weiter 10 bis 20 Minuten bei 60°C. Am Schluss wird das Bad abgekühlt und das gefärbte Material wie üblich gespült und getrocknet. Das erfindungsgemässe Färbeverfahren kann auch so durchgeführt werden, dass man das Färbegut zuerst mit dem Hilfsmittelgemisch 10 bis 15 Minuten bei 20 bis 25°C behandelt und anschliessend färbt.

Das Färben des synthetischen Polyamidfasermaterials kann auch nach einem Druck- oder Klotzverfahren durchgeführt werden. Dabei wird die gegebenenfalls verdickte Druckpaste bzw. Flotte, welche Farbstoff, erfindungsgemässe Hilfsmittelzubereitung, Säure sowie eventuell weitere Zusätze enthält, auf die Faser gedruckt oder geklotzt, vorzugsweise bei einer Temperatur zwischen 10 und 40°C. Das geklotzte oder bedruckte Fasermaterial kann einer Hitzebehandlung unterworfen werden, wie z.B. Dämpfen. Vorzugsweise wird es jedoch mit einer Plastikfolie verpackt und bei 50 bis 60°C während 45 bis 120 Minuten gelagert.

Nach dem erfindungsgemässen Verfahren erhält man auf synthetischem Polyamidfasermaterial gleichmässige und farbkräftige Ausfärbungen, die sich auch durch gute Reibechtheiten und Farbausbeuten auszeichnen. Zudem werden die anderen Echtheiten der Färbungen z.B. Lichtechtheit durch den Einsatz der erfindungsgemässen Mischung nicht negativ beeinflusst.

Insbesondere stellt das erfindungsgemässe Verfahren ein stark energiesparendes Färbesystem dar, bei dem synthetisches Polyamidfasermaterial bei einer niedrigen Temperatur von 50 bis 85°C gefärbt werden kann und eine vollständige Erschöpfung des Färbebades erreicht wird.

Somit kann die Flotte für weiteres Färben eingesetzt werden, so dass in bezug auf Wasser, Energie, Zeit und Chemikalien beträchtliche Einsparungen erzielt werden. Daneben wird ein bedeutender ökologischer Fortschritt erreicht. Das erfindungsgemässe Verfahren zeichnet sich nicht nur durch die ökonomischen und ökologischen Vorteile aus, sondern es wird zudem durch die schonende Färbeweise eine Qualitätsverbesserung des Färbematerials erzielt.

In den nachfolgender Beispielen sind die Teile Gewichtsteile und die Prozente Gewichtsprozente.

### Beispiel 1

10 g eines Polyamid-6,6-Teppiches mit Polypropylenrücken werden zu einer Flotte gegeben, welche
0,075 g Ameisensäure 85%ig,
0,035 g eines gelben Farbstoffes der Formel
0,024 g eines roten Farbstoffes der Formel
0,03 g eines blauen Farbstoffes der Formel
0,2 g einer Hilfsmittelzubereitung (1), bestehend aus in 400 ml Wasser enthält. Danach heizt man das Bad auf 40 ° C und erhöht die Temperatur im verlaufe von 60 Minuten auf 60°C und färbt 60 Minuten bei dieser Temperatur. Alsdann wird das Bad abgekühlt und der Teppich gespült und getrocknet.

Man erhält eine egale, gut durchgefärbte Färbung.

### Beispiel 2

Auf einer Teppichhaspetkufe mit Dosiereinrichtungen für Natronlauge und Schwefelsäure werden 100 kg Polyamid-6,6-Teppich in 3000 1 Wasser bei 20°C auf einen pH-Wert von 8 eingestellt. Danach werden der Flotte folgende Zusätze zugegeben:

Man lässt die Teppichware 15 Minuten bei 20°C zirkulieren und steigert die Temperatur im Verlaufe von 40 Minuten auf 60°C. Alsdann färbt man 30 Minuten bei dieser Temperatur und senkt während 40 Minuten durch Zudosierung von Schwefelsäure den pH-Wert des Bades auf 5. Hierauf färbt man noch 15 Minuten bei 60°C und bei einem pH-Wert von 5. Anschliessend wird die Färbeflotte abgekühlt und der Teppich gespült und fertiggestellt.

Man erhält eine egale, gut durchgefärbte Färbung. Die Baderschöpfung ist praktisch vollständig, so dass im gleichen Färbeband der nächste Teppich gefärbt werden kann.

Egale und farbstarke Färbungen erhält man auch, wenn in den Beispielen 1 und 2 anstelle der angegebenen Hilfsmittelzubereitung (1) jeweils die gleiche Menge folgender weiterer Zubereitungen (2) und (3) eingesetzt wird.

### (2) Zubereitung, bestehend aus

### (3) Zubereitung, bestehend aus

### Beispiel 3

Auf einer Teppichhaspelkufe mit Dosiereinrichtungen für Natronlauge und Schwefelsäure werden 100 kg Polyamid-6,6-Teppich in 30001 Wasser bei 20°C auf einen pH-Wert von 8 eingestellt. Hierauf werden der Flotte folgende Zusätze zugegeben:

Man lässt die Teppichware 15 Minuten bei 20°C zirkulieren und steigert die Temperatur im Verlaufe von 40 Minuten auf 60°C, alsdann färbt man 30 Minuten bei dieser Temperatur und senkt während 40 Minuten durch Zudosierung von Schwefelsäure den pH-Wert des Bades auf 5. Danach färbt man nach 15 Minuten bei 60°C und bei einem pH-Wert von 5. Anschliessend wird die Färbeflotte abgekühlt und der Teppich gespült und fertigestellt.

Man erhält eine egale, gut durchgefärbte Färbung. Die Baderschöpfung ist praktisch vollständig, so dass im gleichen Färbebad der nächste Teppich gefärbt werden kann.

Eine egale und farbstarke Färbung erhält man, wenn im Beispiel 3 anstelle der Hilfsmittelzubereitung (4) die gleiche Menge einer Zubereitung (5), bestehend aus

## Patentansprüche

1. Färbereihilfsmittel, dadurch gekennzeichnet, dass es mindestens
(A) ein Alkylsulfonat, Alkylbenzolsulfonat oder Alkylnaphthalinsulfonat, dessen geradkettige oder verzweigte Alkylkette 3 bis 22 Kohlenstoffatome aufweist, und
(B) eine quaternäre Ammioniumverbindung, welche mindestens ein basisches Stickstoffatom aufweist, an welches mindestens eine Polyglykolätherkette und mindestens ein aliphatischer Rest mit 10 bis 22 Kohlenstoffatomen gebunden sind, wobei die Polyglykolätherkette mindestens eine Gruppierung der Formel aufweist, worin von Y, und Y₂ eines Wasserstoff und das andere den Phenylrest darstellt, enthält.

2. Färbereihilfsmittel gemäss Anspruch 1, dadurch gekennzeichnet, dass es zusätzlich als. Komponente (C) ein Siloxan-Oxyalkylen-Copolymerisat enthält.

3. Färbereihilfsmittel gemäss einem der Ansprüche 1 und 2, dadurch gekennzeichnet, dass es zusätzlich als Komponente (D) ein polares Lösungsmittel enthält.

4. Färbereihilfsmittel gemäss Anspruch 3, dadurch gekennzeichnet, dass es die Komponenten (A), (B), (C) und (D) zusammen enthält.

5. Färbereihilfsmittel gemäss einem der Ansprüche 1 bis 4, dadurch gekennzeichnet, dass die Komponente (A) eine anionaktive Verbindung der Formel ist, worin
R einen geradkettigen oder verzweigten Alkylrest mit 3 bis 22, vorzugsweise 8 bis 22 Kohlenstoffatomen,
Q einen Phenylen- oder Naphthylenrest,
M Wasserstoff oder ein salzbildendes Kation und
n 1 oder 2 bedeuten.

6. Färbereihilfsmittel gemäss Anspruch 5, dadurch gekennzeichnet, dass die Komponente (A) eine anionaktive Verbindung der Formel ist, worin
R' einen Alkylrest mit 10 bis 16 Kohlenstoffatomen bedeutet und
M die in Anspruch 5 angegebene Bedeutung hat, und insbesondere Natrium, Kalium oder Ammonium
darstellt.

7. Färbereihilfsmittel gemäss einem der Ansprüche 1 bis 6, dadurch gekennzeichnet, dass die Komponente (B) eine quaternäre Ammoniumverbindung ist, welche durch Umsetzung eines aliphatischen Mono-, Di- oder Triamins, dessen aliphatischer Rest 10 bis 22 Kohlenstoffatome aufweist, mit 1 bis 2 Äquivalenten Styroloxid und 1 bis 45 Äquivalenten eines Alkylenoxides und anschliessende Quaternisierung mit einem Quaternisierungsmittel hergestellt wird.

8. Färbereihilfsmittel gemäss Anspruch 7, dadurch gekennzeichnet, dass die Komponente (B) eine quaternäre Ammoniumverbindung der Formel ist, worin
R₁ Alkyl oder Alkenyl jeweils mit 10 bis 22 Kohlenstoffatomen,
R₂ Alkyl mit 1 bis 4 Kohlenstoffatomen, Hydroxyalkyl mit 2 bis 4 Kohlenstoffatomen, Carbamoylmethyl oder Benzyl, vorzugsweise Methyl,
von Y, und Y₂ eines Wasserstoff und das andere Phenyl,
von X, und X₂ eines Wasserstoff oder Methyl und das andere Wasserstoff,
An⁸ das Anion einer anorganischen Säure, insbesondere einer starken Mineralsäure oder einer organischen Sulfonsäure,
m 0 oder 1 und
p und s ganze Zahlen bedeuten, wobei die Summe von p + s 2 bis 40, vorzugsweise 2 bis 25 beträgt.

9. Färbereihilfsmittel gemäss Anspruch 8, dadurch gekennzeichnet, dass in Formel (4)
R₁ Alkyl oder Alkenyl mit 12 bis 16 Kohlenstoffatomen,
X, und X₂ Wasserstoff und
m 0
sind und die Summe von p + s 5 bis 20 beträgt.

10. FärbereihilfsmittelgemässeinemderAnsprüche 1 bis 4, dadurch gekennzeichnet, dass es mindestens
(Aa) Dodecylbenzolsulfonsäure und
(Bb) eine quaternäre Ammoniumverbindung der Formel
ist, worin
R₃ Octadecyl oder Octadecenyl und
An₁⊖ das Chlorid-, Bromid-, Methansulfonat- oder Ethansulfonation bedeuten und
die Summe von pᵢ + sᵢ 15 bis 25 beträgt.

11. Färbereihilfsmittel gemäss einem derAnsprüche 2 bis 10, dadurch gekennzeichnet, dass als Komponente (C) ein Polyethersiloxan mit einem Trübungspunkt bei 20 bis 70°C, vorzugsweise 25 bis 50°C, vorhanden ist.

12. Färbereihilfsmittel gemäss einem der Ansprüche 3 bis 11, dadurch gekennzeichnet, dass als Komponente (D) Wasser, Propylenglykol oder ein Gemisch davon vorhanden ist.

13. Färbereihilfsmittel gemäss einem der Ansprüche 3 bis 12, dadurch gekennzeichnet, dass es, bezogen auf das gesamte Gemisch,
15 bis 70 Gewichtsprozent der Komponente (A),
2 bis 30 Gewichtsprozent der Komponente (B),
0 bis 5, vorzugsweise 0, bis 2 Gewichtsprozent der Komponente (C),
0 bis 70, vorzugsweise 30 bis 60 Gewichtsprozent der Komponente (D) und
0 bis 15, vorzugsweise 2 bis 10 Gewichtsprozent einer Base enthält.

14. Verfahren zum Färben oder Bedrucken von synthetischem Polyamidfasermaterial mit anionischen Farbstoffen, dadurch gekennzeichnet, dass man dieses Material in Gegenwart eines Hilfsmittels gemäss Anspruch 1 färbt bzw. bedruckt.

15. Verfahren gemäss Anspruch 14, dadurch gekennzeichnet, dass das Färbebad am Anfang einen pH-Wert von 8 bis 8,5 und am Schluss von 4,5 bis 6 aufweist.

16. Verfahren gemäss Anspruch 14, dadurch gekennzeichnet, dass nach dem Färbevorgang die Färbeflotte unter Zugabe eines weiteren anionischen Farbstoffes und der übrigen Zusätze beliebig erneut eingesetzt wird.

## Claims

1. A dyeing assistant which comprises at least
(A) an alkylsulfonate, alkylbenzenesulfonate or alkylnaphthalenesulfonate, the straight or branched alkyl chain of which contains 3 to 22 carbon atoms, and
(B) a quaternary ammonium compound which contains at least one basic nitrogen atom to which are attached at least one polyglycol ether chain and at least one aliphatic radical of 10 to 22 carbon atoms, said polyglycol ether chain containing at least one grouping of the formula wherein one of Y, and Y₂ is hydrogen and the other is the phenyl radical.

2. A dyeing assistant according to claim 1, which additionally contains a siloxane/oxyalkylene copolymer as component (C).

3. A dyeing assistant according to claim 1, which additionally contains a polar solvent as component (D).

4. A dyeing assistant according to claim 3, which contains components (A), (B), (C) and (D) togheter.

5. A dyeing assistant according to any one of claims 1 to 4, wherein component (A) is an anionic compound of the formula wherein R is a straight chain or branched alkyl radical of 3 to 22 carbon atoms, Q is a phenylene or naphthylene radical, M is hydrogen or a salt-forming cation, and n is 1 or 2.

6. A dyeing assistant according to claim 5, wherein component (A) is an anionic compound of the formula wherein R' is an alkyl radical of 10 to 16 carbon atoms and M is hydrogen or a salt-forming cation.

7. A dyeing assistant according to any one of claims 1 to 6, wherein component (B) is a quaternary ammonium compound which is obtained by reaction of an aliphatic mono-, di- or triamine, the aliphatic moiety of which contains 10 to 22 carbon atoms, with 1 to 2 equivalents of styrene oxide and 1 to 45 equivalents of an alkylene oxide, and subsequent quaternisation with a quaternising agent.

8. A dyeing assistant according to claim 7, wherein component (B) is a quaternary ammonium compound of the formula wherein R, is alkyl or alkenyl, each of 10 to 22 carbon atoms, R₂ is alkyl of 1 to 4 carbon atoms, hydroxyalkyl of 2 to 4 carbon atoms, carbamoylmethyl or benzyl; one of Y, and Y₂ is hydrogen and the other is phenyl; one of X, and X₂ is hydrogen or methyl and the other is hydrogen; An⁸ is the anion of an inorganic or organic acid, preferably of a strong mineral acid or of an organic sulfonic acid, m is 0 or 1 and p and s are whole numbers, the sum of p + s being from 2 to 40, preferably from 2 to 25.

9. A dyeing assistant according to claim 8, wherein R₁ is alkyl or alkenyl, each of 12 to 18 carbon atoms, X, and X₂ are hydrogen, m is 0 and the sum of p + s is from 5 to 20.

10. A dyeing assistant according to any one of claims 1 to 4, which comprises at least
(Aa) dodecylbenzenesulfonic acid und
(Bb) a quaternary ammonium compound of the formula
wherein R₃ is octadecyl or octadecenyl and An₁⊖ is the chloride, bromide, methanesulfonate or ethanesulfonate ion, and the sum of p, + s, is from 15 to 25.

11. A dyeing assistant according to any one of claims 2 to 10, wherein component (C) is a polyether siloxane having a cloud point of 20 to 70 ° C, preferably from 25° to 50°C.

12. A dyeing assistant according to any one of claims 3 to 11, wherein component (D) is water, propylene glycol, or a mixture thereof.

13. A dyeing assistant according to any one of claims 3 to 12, which comprises
15 to 70% by weight of component (A),
2 to 30% by weight of component (B),
0 to 5% by weight, preferably 0.5 to 2% by weight, of component (C),
0 to 70% by weight, preferably 30 to 60% by weight, of component (D), and
0 to 15% by weight, preferably 2 to 10% by weight, of a base, in each case based on the weight of the entire composition.

14. A process for dyeing or printing synthetic polyamide fibre material with anionic dyes, which process comprises dyeing or printing said material in the presence of an assistanc as claimed in claim 1.

15. A process according to claim 14, wherein the initial pH of the dyebath is 8 to 8.5 and the final pH is 4.5 to 6.

16. A process according to claim 14, wherein the dyebath may be used again any number of times after the dyeing procedure by adding a further anionic dye and the other ingredients.

## Revendications

1. Adjuvant de teinture, caractérisé par le fait qu'il contient au moins
(A) un alkylsulfonate, un alkylbenzènesulfonate ou un alkylnaphtalènesulfonate, dont la chaîne alkyle linéaire ou ramifié présente 3 à 22 atomes de carbone, et
(B) un composé d'ammonium quaternaire, qui présente au moins un atome d'azote basique auquel sont liés au moins une chaîne polyglycoléther et au moins un reste aliphatique ayant 10 à 22 atomes de carbone, la chaîne polyglycoléther présentant au moins un groupement de formule dans laquelle l'un des Y₁ et Y₂ est un atome d'hydrogène et l'autre est le reste phényle.

2. Adjuvant de teinture selon la revendication 1, caractérisé par le fait qu'il contient en outre comme composant (C) un copolymère siloxane -oxyalky- lène.

3. Adjuvant de teinture selon l'une des revendications 1 et 2, caractérisé par le fait qu'il contient en plus comme composant (D) un solvant polaire.

4. Adjuvant de teintuire selon la revendication 3, caractérisé par le fait qu'il contient ensemble les composants (A), (B), (C) et (D).

5. Adjuvant de teinture selon l'une des revendications 1 à 4, caractérisé par le fait que le composant
(A) est un composé anionique de formule: dans laquelle
R est un reste alkyle linéaire ou ramifié ayant 3 à 22, de préférence 8 à 22 atomes de carbone,
Q est un reste phénylène ou naphthylène,
M est un atome d'hydrogène ou un cation salifiable, et
n vaut 1 ou 2.

6. Adjuvant de teinture selon la revendication 5, caractérisé par le fait que le composant (A) est un composé anionique de formule dans laquelle
R' est un reste alkyle ayant 10 à 16 atomes de carbone et
M a la signification dannée dans la revendication 5, et en particulier représente le sodium, le potassium ou l'ammonium.

7. Adjuvant de teinture selon l'une des revendications 1 à 6, caractérisé par le fait que le composant (B) est un composé d'ammonium quaternaire, qui est préparé en faisant réagir une mono-, di- ou triamine aliphatique, dont le reste aliphatique comporte 10 à 22 atomes de carbone, avec 1 à 2 équivalents d'oxyde de styrène et 1 à 45 équivalents d'un oxyde d'alkytène, puis en rendant quaternaire avec un agent de quaternisation.

8. Adjuvant de teinture selon la revendication 7, caractérisé par le fait que le composant (B) est un composé d'ammonium quaternaire de formule: dans laquelle
Rᵢ est un groupe alkyle ou alcényle ayant chacun 10 à 22 atomes de carbone,
R₂ est un groupe alkyle ayant 1 à 4 atomes de carbone, hydroxyalkyle avec 2 à 4 atomes de carbone, carbamoylméthyle ou benzyle, de préférence le groupe méthyle,
un des Y₁ et Y₂ est un atome d'hydrogène et l'autre est un reste phényle,
un des Xᵢ et X₂ est un atome d'hydrogène ou le reste méthyle et l'autre est un atome d'hydrogène,
An⁸ est l'anion d'un acide minérale ou d'un acide organique, en particulier d'un acide minéral fort ou d'un acide sulfonique organique,
m vaut 0 ou 1, et
p et s sont des nombres entiers, la somme de p + s valant 2 à 40, de préférence 2 à 25.

9. Adjuvant de teinture selon la revendication 8, caractérisé par le fait que dans la formule (4)
Rᵢ est un groupe alkyle ou alcényle ayant 12 à 18 atomes de carbone,
Xi et X₂ sont des atomes d'hydrogène, et m vaut 0,
et la somme de p + s vaut 5 à 20.

10. Adjuvant de teinture selon l'une des revendications 1 à 4, caractérisé par le fait qu'il contient au moins
(Aa) l'acide dodécylbenzènesulfonique, et
(Bb) un composé d'ammonium quaternaire de formule: dans laquelle
R₃ est un groupe octadécyle ou octadécényle, et
An₁⁻ est un ion chlorure, bromure, méthanesulfo- nate ou éthanesulfonate, et
la somme de p₁ + si vaut 15 à 25.

11. Adjuvant de teinture selon l'une des revendications 2 à 10, caractérisé par le fait qu'un polyéther- siloxane est présent comme composant (C) avec un point de trouble de 20 à 70⁰C, de préférence de 25 à 50°C.

12. Adjuvant de teinture selon l'une des revendications 3 à 11, caractérisé par le fait que l'eau, le propylèneglycol ou un mélange de ces deux produits est présent comme composant (D).

13. Adjuvant de teinture selon l'une des revendications 3 à 12, caractérisé par le fait qu'il contient, par rapport au mélange total,
15 à 70% en poids du composant (A),
2 à 30% en poids du composant (B),
0 à 5, de préférence 0, 5 à 2% en poids, du composant (C),
0 à 70, de préférence 30 à 60% en poids, du composant (D) et
0 à 15, de préférence 2 à 10% en poids, d'une base.

14. Procédé pour la teinture ou l'impression d'un matériau en fibres de polyamide synthétique avec des colorants anioniques, caractérisé par le fait qu'on teint ou qu'on imprime ce matériau en présence d'un adjuvant selon la revendication 1.

15. Procédé selon la revendication 14, caractérisé par le fait que le bain de teinture présente au début un pH de 8 à 8,5 et à la fin un pH de 4,5 à 6.

16. Procédé selon la revendication 14, caractérisé par le fait que, après le processus de teinture, le bain tinctorial est de nouveau utilisé à volonté en ajoutant un autre colorant anionique et les additifs usuels.
